# EUROPÄISCHE PATENTSCHRIFT

(11) **EP 2 487 227 B1**
(45) Veröffentlichungstag und Bekanntmachung des Hinweises auf die Patenterteilung: **28.11.2018**
(21) Anmeldenummer: 12000782.8
(22) Anmeldetag: 07.02.2012
(51) Int. Cl.: C10M 141/10, C10N 10/02, C10N 10/04, C10N 20/04, C10N 30/06, C10N 40/24

(54) **Umformschmiermittelzusammensetzung, insbesondere für die Kaltumformung von metallischen Teilen**
Reforming lubricant compound, in particular for cold forming of metallic parts
Composition d'agent lubrifiant de déformage, notamment pour le déformage à froid de pièces métalliques

(30) Priorität: 10.02.2011 DE 102011010910
(43) Veröffentlichungstag der Anmeldung: 15.08.2012
(73) Patentinhaber: GKN Driveline International GmbH, 53797 Lohmar (DE)
(72) Erfinder: Schreiber, Hans, 66640 Namborn (DE); Brochheuser, Ulrich, 53819 Neunkirchen (DE)
(74) Vertreter: Geskes, Christoph

(56) Entgegenhaltungen:
- DE-A1- 19 934 182
- US-A- 4 212 750
- TOSHIHIDE OHMORI ET AL: "A Cold Forging Oil Containing Phosphorus Type EP Additives", TRIBOLOGY TRANSACT, THE SOCIETY, PARK RIDGE, IL, US, vol. 34, no. 3, 1 January 1991 (1991-01-01), pages 458-464, XP009191776, ISSN: 1040-2004

## Beschreibung

Die vorliegende Erfindung betrifft eine Umformschmierzusammensetzung, insbesondere für die Kaltumformung von metallischen Teilen, als auch ein Verfahren zu deren Herstellung, ein Verfahren zur Beschichtung von umzuformenden, insbesondere metallischen, Teilen, als auch ein Verfahren zur Herstellung von umgeformten Teilen, insbesondere metallischen Teilen.

Durch Umformen werden insbesondere Metalle, aber auch thermoplastische Kunststoffe, plastisch in eine andere Form gebracht. Dabei unterscheidet man zwischen Kalt- und Warmumformung. Bei der Kaltumformung erfolgt die Umformung unterhalb der Rekristallisationstemperatur des eingesetzten Werkstoffes, bei der Warmumformung kommt es hingegen regelmäßig zur Rekristallisation des Werkstoffes, der einer Verfestigung desselben entgegenwirkt. Es gibt verschiedene Arten der Umformung wie Druckumformung, Zugdruckumformung, Zugumformung, Biegeumformung, Schubumformung als auch gegebenenfalls noch sonstige Umformungsverfahren. Die Umformung erfolgt beispielsweise durch Walzen, Freiformen einschließlich Rundkneten und -treiben, Eindrücken, Durchdrücken, Tiefziehen, Biegeumformen et cetera.

Um die Reibung als auch die einzusetzenden Kräfte bei der Umformung zu reduzieren werden unterschiedlichste Arten von Schmiermitteln eingesetzt. Bei der Kaltumformung werden insbesondere zwei Typen von Schmiermitteln eingesetzt, nämlich einerseits solche, die flüssig sind, und andere als solche, welche einen festen Film auf den umzuformenden Teilen bilden. Der Nachteil der flüssigen Schmiermittel liegt insbesondere in dem Problem derer Verarbeitung, sei es durch Schmierfilmbildung beispielsweise auf Böden, wodurch die Unfallgefahr erhöht wird, sei es durch sonstige Verschmutzungen der unmittelbaren Umgebung der Umformvorrichtung. Zudem bestehen dem Grunde nach Probleme in Hinblick auf die Gleichmäßigkeit der Umformungen, da die durch flüssige Schmiermittel erfolgte Beschichtung in Bewegung während dem Umformprozess ist. Gerade komplizierte Umformungen sind oftmals nur durchführbar in Hinblick auf die eingesetzten Umformvorrichtungen und Umformwerkzeuge durch ein Absenken der Umformkräfte, wodurch jedoch kritische Umformprozesse stabilisiert werden, da sogleich die Umformtemperatur sinkt. Daher besteht ein Bedarf an Umformschmiermitteln, deren Anwendungsbereich deutlich erweitert ist, einschließlich einer Reduzierung der Wartezeit zwischen Auftragung und Umformung, und die insbesondere Flächenpressungen bei höheren Drücken auch bei komplizierten Umformungen ermöglichen und mit denen geringere Reibwerte erzielbar sind.

Diese Probleme der flüssigen Schmiermittel weisen solche, die einen festen Film auf den umzuformenden Teilen bilden, nicht auf. Allerdings müssen in aller Regel die entsprechenden Schmiermittel vorher in einem Lösemittel, beispielsweise Wasser, gelöst, die umzuformenden Teile anschließend mit der Lösung behandelt und nachfolgend getrocknet werden, wodurch sich die Bearbeitungszeit verlängert. Der Nachteil derartiger fester Schmiermittel, die insbesondere in Wasser gelöst werden, ist insbesondere, dass deren Einsatzbereich beschränkt ist, was insbesondere aufgrund einer nicht ausreichenden Fluidität des auf dem umzuformenden Teil gebildeten Schmierfilms im Umformprozess beruht, woraus Fehler bei der Umformung oder aber gar Beschädigungen der einzusetzenden Werkzeuge der Umformvorrichtung herrühren. Darüber hinaus besteht bei wässrigen Schmiermitteln in der Umformung, insbesondere Kaltumformung, grundsätzlich das Problem, dass ein möglichst gleichmäßiger Film des Schmiermittels auf dem umzuformenden Teil erzeugt werden muss, dieser jedoch gleichzeitig keine zu große Dicke aufweisen darf.

US 4,212,750 offenbart ein wasserbasiertes Schmiermittel zur Metallbearbeitung beinhaltend wasserlösliche Polyalkylenglykole, eine im Wasser emulgierbare Hochdruck-Schmiermittelkomponente, welche ein Chlorparaffin oder ein Sulfur- oder Chlorfettsäureester sein kann, und ein nichtionisches oder anionisches Emulgiermittel für das Hochdruck-Schmiermittel.

Toshihide Ohmori, Kazuhiko Kitamura, Atsushi Danno und Masuhiko Kawamura "A Cold Forging Containing Phosphorus Type EP Additives", Tribology Transactions, Volume 34 (1991), 3, 458-464, befasst sich mit den Fressschutzeigenschaften von Ölen umfassend Ölsäurephosphate und/oder Phosphorsäure.

Es ist daher Aufgabe der vorliegenden Erfindung, eine Umformschmiermittelzusammensetzung, insbesondere für die Kaltumformung von metallischen Teilen, zur Verfügung zu stellen, welche die aus dem Stand der Technik bekannten Nachteile beseitigt, und insbesondere den Anwendungsbereich von Umformschmiermitteln erweitert, als auch verminderte Reibwerte erzielt, als auch ein Herstellungsverfahren mit einem Beschichtungsverfahren auf Grundlage dieser Zusammensetzung und ein Umformungsverfahren unter Einsatz einer solchen Zusammensetzung zur Verfügung zu stellen.

Diese Aufgabe wird erfindungsgemäß gelöst durch eine Umformschmiermittelzusammensetzung, insbesondere für die Kaltumformung von metallischen Bauteilen, umfassend
- mindestens ein EP-Additiv, ausgewählt aus einer Gruppe bestehend aus Phosphorsäureestern, in einer Menge in einem Bereich von 15 Gew.-% bis 30 Gew.-%;
- mindestens eine/n mindestens einfach ungesättigte/n Fettsäure oder Fettsäureester in einer Menge in einem Bereich von 8 Gew.-% bis 55 Gew.-%;
- mindestens ein aminhaltiges Pufferungsmittel in einer Menge in einem Bereich von 7 Gew.-% bis 20 Gew.-%;
- mindestens ein Benetzungsmittel, ausgewählt aus einer Gruppe bestehend aus Alkylbenzolsulfonsäuren oder deren Salze, in einer Menge in einem Bereich von 2 Gew.-% bis 12 Gew.-%; und
- anorganische Phosphate und/oder Aminphosphate in einer Menge in einem Bereich von 5 Gew.-% bis 15 Gew.-%;
wobei die Gew.-%-Bereiche jeweils bezogen sind auf die Gesamtmenge der Umformschmiermittelzusammensetzung. Der Umfang der Erfindung wird durch die Ansprüche festgelegt.

Die erfindungsgemäße Umformschmiermittelzusammensetzung weist den großen Vorteil auf, dass, wie Versuche mittels Napf-Rückwärts-Fließpressen (NRFP) ergeben haben, diese zu einer Reduzierung der bei der Umformung anzuwendenden Stempelkraft um bis zu 30 kN im Vergleich zu üblichen Schmiermitteln führen, wobei fehlerfreie, insbesondere riefenfreie umgeformte Teile erhalten werden können. Hierdurch ist der Anwendungsbereich der erfindungsgemäßen Umformschmiermittelzusammensetzung im Vergleich zu solchen aus dem Stand der Technik bekannten erweitert. Zudem sind die erzielbaren Reibwerte um etwa 10 % vermindert. Auch bildet sich keine sogenannte Konversionsschicht nach Aufbringung dieser Zusammensetzung, so dass eine sofortige Umformung erfolgen kann.

Das erfindungsgemäß von der Zusammensetzung umfasste EP(Extreme Pressure beziehungsweise Hochdruck)-Additiv ist vorzugsweise in einer Menge in einem Bereich von etwa 20 Gew.-% bis etwa 28 Gew.-% in dieser enthalten. Das EP-Additiv ist erfindungsgemäß ausgewählt aus einer Gruppe bestehend aus Phosphorsäureestern, weiter bevorzugt alkylierten oder ethoxylierten Phosphorsäureestern. Die bevorzugten Phosphorsäureester können ausgewählt sein aus einer Gruppe umfassend primäre, sekundäre und/oder tertiäre Ester der Orthophosphorsäure, und sind bevorzugt sekundäre oder tertiäre Phosphorsäureester. Die Phosphorsäureester sind vorzugsweise hergestellt in einer Reaktion von Phosphorsäure mit gradkettigen oder verzweigten Alkylalkoholen mit 1 bis 12 Kohlenstoffatomen und/oder Fettalkoholen mit 12 bis 24 Kohlenstoffatomen. Besonders bevorzugt sind solche derart hergestellte Phosphorsäureester, die einer Ethoxylierung unterzogen wurden, das heißt, in welchen mindestens eine, vorzugsweise mindestens zwei -CH₂-CH₂-O-Gruppen eingeschoben wurden in den Alkylrest beziehungsweise Fettalkoholrest. Beispiele geeigneter Phosphorsäureester als EP-Additive im Sinne der vorliegenden Erfindung sind Di-2-Ethylhexyl-Phosphorsäureester und ethoxylierte Fettalkohol-Phosphorsäureester.

Die in der erfindungsgemäßen Umformschmiermittelzusammensetzung eingesetzten Fettsäuren beziehungsweise Fettsäureester können verschiedene Funktionen erfüllen. Sie können als Reibwertverminderer, als Stellöl, oder aber in spezifischen Ausgestaltungen auch als weiteres EP-Additiv neben einem anderen EP-Additiv, insbesondere wie vorstehend beschrieben, wirken. Die mindestens eine Fettsäure oder der mindestens eine Fettsäureester ist in der erfindungsgemäßen Zusammensetzung eingesetzt in einer Menge in einem Bereich von 8 Gew.-% bis 55 Gew.-%, bevorzugt in einem Bereich von etwa 20 Gew.-% bis etwa 51 Gew.-%, bezogen auf die Gesamtmenge der Zusammensetzung.

Soll die mindestens eine Fettsäure oder der mindestens eine Fettsäureester als Reibwertverminderer eingesetzt werden, so sind diese in der erfindungsgemäßen Zusammensetzung vorzugsweise vorhanden in einer Menge in einem Bereich von etwa 5 Gew.-%, bevorzugt von etwa 8 Gew.-%, bis etwa 15 Gew.-%, bevorzugt bis etwa 10 Gew.-%, bezogen auf die Gesamtmenge der Zusammensetzung. Reibwertvermindernde Fettsäuren und/oder Fettsäureester sind vorzugsweise ausgewählt aus einer Gruppe umfassend mindestens einfach ungesättigte (freie) Fettsäuren oder Fettsäureester, auch alkylierte, insbesondere methylierte, oder ethoxylierte, mit mindestens einfach ungesättigten Fettsäureresten, und sind bevorzugt freie Fettsäuren, die mindestens einfach ungesättigt sind. Die (freien) Fettsäuren beziehungsweise Fettsäureester weisen in deren Fettsäurerest vorzugsweise 12 bis 22, weiter bevorzugt bis 20 Kohlenstoffatome, bevorzugt 16 bis 20 Kohlenstoffatome, auf.

Besonders bevorzugt ist Linolfettsäure oder Leinöl als auch Ölsäure, insbesondere in Form roher Ölsäure (Olein), Talgfettsäuren, Tallöl und/oder Tallöl-Fettsäure, wobei Olein neben Ölsäure auch Palmitin- und Stearinsäure umfassen kann als auch Glycerinmono- und -dioleate neben -trioleaten, oder aber Derivate der genannten Substanzen, insbesondere alkylierte, insbesondere methylierte, oder ethoxylierte. Auch Mischungen der genannten Substanzen sind möglich.

Anstatt Leinöl beziehungsweise Derivaten von Leinöl, das heißt beispielsweise methyliertem oder ethoxyliertem Leinöl, kann auch Linolsäure oder Linolensäure, allein und in Mischung, gegebenenfalls auch unter Zugabe von Ölsäure und/oder Tallöl beziehungsweise Tallöl-Fettsäure, als Fettsäure oder in Form derer Derivate, insbesondere in Form von Alkylfettsäureestern, eingesetzt werden.

Besonders bevorzugt ist die Fettsäure und/oder der Fettsäureester als Reibwertverminderer ausgewählt aus einer Gruppe umfassend Fettsäuren beziehungsweise Fettsäureester mit 16 bis 24 Kohlenstoffatomen. Weiter bevorzugt ist die Fettsäure- und/oder Fettsäureester mindestens einfach ungesättigt, weiter bevorzugt ausgewählt aus einer Gruppe umfassend Ölsäure, Linolsäure und/oder Linolensäure und/oder Tallöl-Fettsäure, einzeln oder in Mischung, oder deren entsprechende Fettsäureester bei Einsatz von Fettsäureestern. Besonders bevorzugt weisen zumindest zum Teil die eingesetzten Fettsäuren und/oder Fettsäureester konjugierte Doppelbindungen auf.

Wird die mindestens eine Fettsäure und/oder der mindestens eine Fettsäureester als Stellöl, vorzugsweise in Ergänzung zu oder in Kombination mit weiteren Stellölen, eingesetzt, so sind diese vorzugsweise ausgewählt aus einer Gruppe umfassend mindestens einfach ungesättigte Fettsäuren und/oder Fettsäureester, bevorzugt umfassend einfach ungesättigte Fettsäureester, insbesondere ethoxylierte, weiter bevorzugt solche, die einen Alkylrest mit 1 bis 6 Kohlenstoffatomen aufweisen. Besonders bevorzugt sind dabei Alkyloleate, noch weiter bevorzugt Methyloleat. Werden in der erfindungsgemäßen Zusammensetzung Fettsäuren und/oder Fettsäureester als (einzige) Stellöle eingesetzt, so sind diese in der Zusammensetzung vorzugsweise in einer Menge in einem Bereich von etwa 4 Ges.-% bis etwa 45 Gew.-%, bevorzugt bis etwa 30 Gew.-%, bezogen auf die Gesamtmenge der Zusammensetzung, zugegen. Ist ein weiteres Stellöl, nicht auf Basis von Fettsäuren und/oder Fettsäureestern, von der erfindungsgemäßen Zusammensetzung umfasst, ist die Fettsäure und/oder Fettsäureester vorteilhafterweise in einer Menge in einem Bereich von etwa 3 Gew.-% bis etwa 15 Gew.-%, bevorzugt bis 8 Gew.-%, bezogen auf die Gesamtmenge der Zusammensetzung, von dieser umfasst.

Die mindestens einfach ungesättigte Fettsäure und/oder Fettsäureester als Stellöl, wie vorstehend definiert, können auch geschwefelt sein, sind bevorzugt jedoch ungeschwefelt. Vorzugsweise weisen diese 12 bis 22 Kohlenstoffatome in der Fettsäure beziehungsweise dem Fettsäurerest auf. Der Anteil an mindestens einfach ungesättigter Fettsäure beziehungsweise Fettsäureester beträgt mindestens etwa 80 Gew.-%, bevorzugt mindestens etwa 90 Gew.-%, bis etwa 99 Gew.-%, bevorzugt bis etwa 95 Gew.-%, bezogen auf die Gesamtfettsäure beziehungsweise den Gesamtfettsäureester.

Soll die mindestens eine Fettsäure und/oder Fettsäureester die Funktion eines (weiteren) EP-Additivs erfüllen, so sind diese vorteilhafterweise ausgewählt aus einer Gruppe umfassend mindestens einfach ungesättigte Fettsäuren und/oder Fettsäureester, weiter bevorzugt zumindest teilweise geschwefelt, weiter vorteilhafterweise zumindest teilweise geschwefelt mit einem Schwefelgehalt in einem Bereich von etwa 5 Gew.-% bis etwa 30 Gew.-%, bevorzugt von etwa 8 Gew.-% bis etwa 20 Gew.-%, bezogen auf die Gesamtmenge der Fettsäure und/oder des Fettsäureesters. Geschwefelte Fettsäureester, die als EP-Additiv eingesetzt werden können, weisen vorzugsweise gradkettige oder verzweigte Alkylreste mit 1 bis 12 Kohlenstoffatomen auf. Werden Fettsäuren und/oder Fettsäureester als weiteres EP-Additiv in der erfindungsgemäßen Zusammensetzung eingesetzt, sind diese in der erfindungsgemäßen Zusammensetzung zugegen in einer Menge in einem Bereich von etwa 7 Gew.-% bis etwa 30 Gew.-%, weiter bevorzugt in einem Bereich von etwa 7,5 Gew.-% bis etwa 26 Gew.-%, bezogen auf die Gesamtmenge der Zusammensetzung.

Erfindungsgemäß umfasst die erfindungsgemäße Zusammensetzung mindestens eine freie, mindestens einfach ungesättigte Fettsäure und/oder mindestens einen mindestens einfach ungesättigten Fettsäureester, bevorzugt sowohl mindestens eine freie, mindestens einfach ungesättigte Fettsäure als auch mindestens einen mindestens einfach ungesättigten Fettsäureester. Betreffend die chemische Struktur als auch die einzusetzenden Gew.-%-Bereiche sei auf die vorstehenden Ausführungen verwiesen. Wird in einer Zusammensetzung mindestens eine Fettsäure bzw. der mindestens eine Fettsäureester als Stellöl als auch als EP-Additiv eingesetzt, so können diese gegebenenfalls chemisch identisch sein, in Abhängigkeit der weiteren Bestandteile der Zusammensetzung. Wird ein Fettsäureester als Stellöl eingesetzt, ist dieser vorzugsweise ungeschwefelt und weist weiter bevorzugt eine kinematische Viskosität in einem Bereich von etwa 5 bis etwa 15 cSt (entsprechend etwa 5 bis etwa 15 mm²/s⁻¹), gemessen gemäß DIN 51562 bei 40°C, auf, bei einem Einsatz als EP-Additiv wird dieser vorzugsweise geschwefelt eingesetzt, vorzugsweise mit einer kinematischen Viskosität in einem Bereich von etwa 16 bis etwa 250 cSt (entsprechend etwa 16 bis etwa 250 mm²/s⁻¹), bevorzugt von etwa 18 bis etwa 150 cSt (entsprechend etwa 18 bis etwa 150 mm²/s⁻¹), gemessen gemäß DIN 51562 bei 40°C.

Das aminhaltige Pufferungsmittel gemäß der erfindungsgemäßen Zusammensetzung ist vorteilhafterweise in einem Bereich von etwa 8 Gew.-% bis etwa 15 Gew.-%, weiter bevorzugt in einem Bereich von etwa 9 Gew.-% bis etwa 14 Gew.-%, in der erfindungsgemäßen Zusammensetzung zugegen, bezogen jeweils auf die Gesamtmenge der Zusammensetzung. Das aminhaltige Pufferungsmittel ist vorteilhafterweise ausgewählt aus einer Gruppe umfassend Fettamine, insbesondere Fettamine mit einem Fettsäurerest mit mindestens einer ungesättigten Kohlenstoff-Kohlenstoff-Doppelbindung. Weiter vorteilhafterweise ist das aminhaltige Pufferungsmittel ausgewählt aus einer Gruppe umfassend ethoxylierte Fettamine, wobei mindestens eine, bevorzugt mindestens zwei -CH₂-CH₂-O-Gruppen im Fettamin aufgenommen sind. Besonders bevorzugte Pufferungsmittel im Sinne der vorliegenden Erfindung sind aus Rapsöl und Sojaöl gewonnene Sojaöl- und Rapsfettamine als auch Ölsäureamine (Oleylamine), besonders bevorzugt dabei wiederum ethoxylierte Fettamine der genannten Substanzen. Besonders bevorzugt sind tertiäre ethoxylierte Fettamine, wobei jedoch auch primäre und sekundäre Fettamine, insbesondere ethoxylierte, im Sinne der vorliegenden Erfindung nicht als Pufferungsmittel ausgeschlossen sind.

Das weiterhin von der erfindungsgemäßen Zusammensetzung umfasste Benetzungsmittel ist vorteilhafterweise in dieser zugegen in einer Menge in einem Bereich von etwa 3 Gew.-% bis etwa 10 Gew.-%, weiter bevorzugt in einem Bereich von etwa 4 Gew.-% bis etwa 9 Gew.-%, bezogen auf die Gesamtmenge der Zusammensetzung. Das Benetzungsmittel ist ausgewählt aus einer Gruppe bestehend aus Alkylbenzolsulfonsäuren oder deren Salze, insbesondere der Dodecylbenzolsulfonsäure, insbesondere in Form von Salzen, aber auch in freier Form. Besonders bevorzugt ist der Einsatz von Aminsalzen von Alkylbenzolsulfonsäuren, weiter bevorzugt der Einsatz von Triethanolamin-Dodecylbenzylsulfonat.

Die anorganischen Phosphate und/oder Aminphosphate sind vorzugsweise in einer Menge in einem Bereich von etwa 6 Gew.-% bis etwa 12 Gew.-%, bezogen auf die Gesamtmenge der Zusammensetzung, in dieser enthalten. Im Sinne der vorliegenden Erfindung einzusetzende Aminphosphate sind weiter bevorzugt primäre Aminphosphate, noch weiter bevorzugt primäre Aminphosphate mit einem tertiären Aminrest, der vorzugsweise gradkettige Alkylreste mit 1 bis 12, beziehungsweise 2 bis 6, Kohlenstoffatomen, vorzugsweise Methyl-, Ethyl-, Propylreste, aufweist. Besonders bevorzugt im Sinne der vorliegenden Erfindung ist primäres Triethanolaminphosphat. Vorteilhafterweise wird das Aminphosphat unmittelbar vor Herstellung der erfindungsgemäßen Zusammensetzung hergestellt aus einem tertiären Amin, beispielsweise Triethanolamin, und wässriger Phosphorsäure. Anorganische Phosphate, die in der erfindungsgemäßen Zusammensetzung eingesetzt werden können, sind zum Beispiel primäres Natriumphosphat, primäres Calciumphosphat oder primäres Strontiumphosphat, die bevorzugt in situ aus Phosphorsäure und dem entsprechenden Alkali- oder Erdalkalicarbonat hergestellt werden.

Soweit in der Beschreibung der vorliegenden Anmeldung der Begriff "etwa" verwendet wird, so ist hierdurch für den angesprochenen Fachmann sogleich ersichtlich, dass die genannten Bereichsgrenzen keine starren Grenzen sind, sondern vielmehr auch geringfügige Abweichungen hiervon einschließen. Insbesondere sind Abweichungen von +/- 5 %, weiter bevorzugt +/- 2 %, von den angegebenen Bereichsgrenzen eingeschlossen. Die erfindungsgemäße Zusammensetzung umfasst weiterhin vorteilhafterweise mindestens ein Stellöl, bevorzugt ein solches nicht auf Basis von insbesondere mindestens einfach ungesättigte Fettsäuren und/oder Fettsäureestern, in einer Menge von 12 Gew.-% bis 30 Gew.-%, weiter bevorzugt in einer Menge von etwa 16 Gew.-% bis etwa 25 Gew.-%, bezogen auf die Gesamtmenge der Zusammensetzung. Vorteilhafterweise ist das Stellöl ausgewählt aus einer Gruppe bestehend aus mindestens einem Polythylenglykol.

Besonders bevorzugt sind Derivate des Polyethylenglykols mit einem mittleren Molekulargewicht in einem Bereich von etwa 10.000 bis etwa 40.000, weiter bevorzugt etwa 21.000 bis etwa 38.000, noch weiter bevorzugt etwa 24.000 bis etwa 36.000. Besonders bevorzugt sind Polyethylenglykol-Fettsäureesterderivate, weiter bevorzugt solche, welche im Fettsäurerest mindestens eine ungesättigte Doppelbindung aufweisen, besonders bevorzugt Polyethylenglykol-Monooleate. Polyethylenglykol-Fettsäurederivate, insbesondere Monooleate, sind vorzugsweise eingesetzt mit einem Molekulargewicht in einem Bereich von etwa 100 bis etwa 2000, weiter bevorzugt von etwa 200 bis 1000, noch weiter bevorzugt in einem Bereich von etwa 300 bis etwa 700.

Die eingesetzten Polythylenglykol-Derivate weisen die allgemeine Formel R³ O-[-R¹-O-R²-O]ₙ-H auf, können jedoch auch als Blockpolymere mit der allgemeinen Formel R³ O-(-R¹-O-)ₓ-(-R²-O)ₓ-H ausgebildet sein. Beispiele hierfür sind Derivate von Polyethylenglykol mit R¹ = R² = (CH₂)₂, Polypropylenglykol mit R¹ = R² = CH₂-CH(CH₃) oder Polytetramethylenglykol mit R¹ = R² = (CH₂)₄, und die angesprochenen Blockpolymere können insbesondere Mischungen der vorstehend angesprochenen Reste R¹ und R² sein. In den Derivaten kann der Rest R³ ein Alkylrest mit 1 bis 24 Kohlenstoffatomen sein, kann jedoch auch ein Fettsäureester mit 12 bis 22 Kohlenstoffatomen, auch teilweise ungesättigt, bevorzugt mit mindestens einer Kohlenstoff-Kohlenstoff-Doppelbindung, sein.

Besonders bevorzugt weist die erfindungsgemäße Zusammensetzung ein Stellöl auf Basis mindestens eines Polyethylenglykols-Derivates, wie vorstehend beschrieben, auf, sowie eine als Stellöl wirkende insbesondere mindestens einfach ungesättigte (freie) Fettsäure beziehungsweise Fettsäureester. In diesem Fall ist die mindestens eine Fettsäure und/oder Fettsäureester in einer Menge von vorzugsweise 4 Gew.-% bis etwa 8 Gew.-% in der erfindungsgemäßen Mischung enthalten, und das Stellöl auf Basis eines Polyethylenglykols in einer Menge von etwa 15 Gew.-% bis etwa 25 Gew.-%, jeweils bezogen auf die Gesamtmenge der Zusammensetzung. Vorzugsweise ist bei dieser Ausführungsform mindestens ein Fettsäureester, vorzugsweise ein mindestens einfach ungesättigter Fettsäureester, eingesetzt, besonders bevorzugt ein Alkyloleat, noch weiter bevorzugt Methyloleat. In dieser Ausführungsform ist vorteilhafterweise das Polyethylenglykol ausgewählt aus einer Gruppe umfassend Polyethylenglykole, verestert mit Fettsäuren, noch weiter bevorzugt Polyethylenglykol-Monooleat.

Als Stellöl können auch Ester von Carbonsäuren mit 2 bis 6 Kohlenstoffatomen eingesetzt werden, wobei besonders bevorzugt sind Ethylester und Propanester. Besonders bevorzugt sind diese Alkylester verestert mit tertiären Alkylolresten, beispielsweise Trimethylol- oder Triethylolresten. Besonders bevorzugt wird ein Trimethylolpropanester eingesetzt. In Hinblick auf die Gew.-%-Bereiche gilt das vorstehend für andere Stellöle, insbesondere auf Basis von mindestens einfach ungesättigten Fettsäuren und/oder Fettsäureestern, Gesagte.

Die erfindungsgemäße Zusammensetzung umfasst weiterhin vorteilhafterweise einen Reaktionsbeschleuniger in einer Menge von 0,05 Gew.-% bis etwa 2,5 Gew.-%, weiter bevorzugt in einer Menge von etwa 0,1 Gew.-% bis etwa 2 Gew.-%, noch weiter bevorzugt in einer Menge von etwa 0,15 Gew.-% bis etwa 0,5 Gew.-%, jeweils bezogen auf die Gesamtmenge der Zusammensetzung. Der Reaktionsbeschleuniger ist ausgewählt aus einer Gruppe bestehend aus Benzoesäure oder deren Salze, und ist vorzugsweise 3,5 Dinitrobenzoesäure. Aber auch Derivate wie Salze der Benzoesäure, beispielsweise Triethanolaminsalze der 3,5-Dinitrobenzoesäure, sind einsetzbar, oder aber Salze von Nitrosäuren, insbesondere von Nitrosulfonsäuren.

Eine weitere, besonders bevorzugte erfindungsgemäße Zusammensetzung umfasst
- mindestens ein EP-Additiv auf Basis eines Phosphorsäureesters in einer Menge in einem Bereich von 20 Gew.-% bis 28 Gew.-%;
- mindestens eine/n zumindest teilweise geschwefelte/n Fettsäure oder Fettsäureester in einer Menge in einem Bereich von 8 Gew.-% bis 15 Gew.-%;
- mindestens ein ethoxyliertes Fettamin als Pufferungsmittel in einer Menge in einem Bereich von 7 Gew.-% bis 15 Gew.-%;
- mindestens ein Salz einer Alkylbenzolsulfonsäure als Benetzungsmittel in einer Menge in einem Bereich von 6 Gew.-% bis 10 Gew.-%;
- als Stellöl mindestens ein Polyethylenglykol in einer Menge in einem Bereich von 15 Gew.-% bis 25 Gew.-% mit einem mittleren Molekulargewicht in einem Bereich von 100 bis 2000; sowie
- mindestens ein primäres Aminphosphat in einer Menge in einem Bereich von 6 Gew.-% bis 10 Gew.-%;
- mindestens einen mindestens einfach ungesättigten Fettsäureester in einer Menge in einem Bereich von 3 Gew.-% bis 8 Gew.-%;
- mindestens eine mindestens einfach ungesättigte Fettsäure mit 16 bis 22 Kohlenstoffatomen in einer Menge in einem Bereich von 8 Gew.-% bis 15 Gew.-%;
- mindestens einen Reaktionsbeschleuniger, ausgewählt aus einer Gruppe bestehend aus Benzoesäure und deren Salze, in einer Menge von 0,1 Gew.-% bis 0,3 Gew.-%;
wobei die Gewichtsprozente bezogen sind auf die Gesamtmenge der Zusammensetzung. In dieser weiter bevorzugten Zusammensetzung ist wiederum die mindestens eine Fettsäure und/oder mindestens eine Fettsäureester als EP-Additiv in Form einer zumindest teilweise geschwefelten Fettsäure oder Fettsäureester, bevorzugt Fettsäureester, insbesondere mindestens einfach ungesättigt, eingesetzt, als auch in ihrer Funktion als Stellöl, vorzugsweise ein Alkyloleat, jedoch in erheblich geringeren Mengen als bei der weiter vorstehend definierten erfindungsgemäßen Zusammensetzung. Stattdessen übernimmt die Hauptaufgabe des Stellöls nunmehr mindestens ein Polyethylenglykol, vorteilhafterweise ein Polyethylenglykol-Fettsäure-Derivat, noch weiter bevorzugt ein Polyethylenglykol-Monooleat. Das Polyethylenglykol weist bevorzugt ein mittleres Molekulargewicht in einem Bereich von etwa 300 bis etwa 950 auf. Des Weiteren ist die mindestens eine Fettsäure und/oder mindestens eine Fettsäureester in ihrer Funktion als Reibwertverminderer in Form einer mindestens einfach ungesättigten freien Fettsäure, vorteilhafterweise eine Leinölfettsäure, von dieser konkreten erfindungsgemäßen Zusammensetzung umfasst.

Die vorliegende Erfindung betrifft weiterhin ein Verfahren zur Herstellung einer erfindungsgemäßen Zusammensetzung wie vorstehend geschildert, dadurch gekennzeichnet, dass eine Mischung aus EP-Additiv, Pufferungsmittel und Benetzungsmittel vorgelegt wird, in diese Mischung anorganische Phosphate und/oder Aminphosphate zugemischt wird, und anschließend die mindestens ein/e einfach ungesättigte Fettsäure und/oder Fettsäureester zugegeben wird. Weiter vorteilhafterweise wird vor Zumischung von anorganischen Phosphaten und/oder Aminphosphaten ein Reaktionsbeschleuniger zugegeben. Weiter bevorzugt wird bei den erfindungsgemäßen Verfahren nach Zumischung der anorganischen Phosphate und/oder Aminphosphate mindestens ein Stellöl zugegeben. Das Stellöl ist dabei ausgewählt aus einer Gruppe umfassend mindestens ein Polyethylenglykol oder mindestens eine Fettsäure und/oder Fettsäureester, wie vorstehend beschrieben. Werden als EP-Additive insbesondere geschwefelte Fettsäuren oder Fettsäureester eingesetzt, so werden diese zusammen mit dem Benetzungsmittel, dem Pufferungsmittel und dem eigentlichen EP-Additiv, welches nicht auf Fettsäuren und/oder Fettsäureestern basiert, vorgelegt. Wird eine Fettsäure und/oder Fettsäureester als Reibwertverminderer zugesetzt, so erfolgt der Zusatz derselben vorzugsweise nach Zumischung von Phosphorsäure und/oder mindestens eines derer Derivate. Ist neben mindestens einem Polyethylenglykol ein weiteres Stellöl in Form mindestens einer Fettsäure und/oder Fettsäureesters oder aber in Form eines Alkylesters vorhanden, so wird dieser vorzugsweise zuletzt der Mischung zugegeben und mit dieser die gewünschte Viskosität der erfindungsgemäßen Mischung eingestellt.

Des Weiteren betrifft die vorliegende Erfindung ein Verfahren zur Beschichtung von umzuformenden, insbesondere metallischen, Teilen, mit der erfindungsgemäßen Zusammensetzung, wobei durch ein geeignetes Verfahren, beispielsweise durch Tauchen, Sprühen oder Auftragung mittels eines Auftragungswerkzeuges, zum Beispiel einer Rolle oder einem Tuch, die Zusammensetzung auf die umzuformenden Teile aufgebracht wird. Nach Auftrag wird überflüssiges Schmiermittel abtropfen gelassen, und das solchermaßen beschichtete umzuformende Teil gelagert, beispielsweise im Bunker einer Umformvorrichtung.

Und schließlich betrifft die vorliegende Erfindung ein Verfahren zur Umformung von metallischen Teilen unter Verwendung der erfindungsgemäßen Zusammensetzung, wobei die erfindungsgemäße Zusammensetzung vor Umformung auf die aufzuformenden Teile aufgebracht und dieses umzuformende Teil nachfolgend umgeformt wird. Nach Umformung eventuell vorhandene Rückstände von dem umgeformten Teil entfernt, was insbesondere händisch durch Abwischen erfolgen kann. Vorteilhafterweise hat sich gezeigt, dass die anzuwendenden Kräfte bei der Umformung durch Einsatz der erfindungsgemäßen Zusammensetzung im Vergleich zur Verwendung solcher aus dem Stand der Technik bekannter Zusammensetzung reduziert sind, ebenso wie die gemessenen Reibwerte.

Diese und weitere Vorteile der vorliegenden Erfindung werden anhand der nachfolgenden Beispiele erläutert. Dabei sei an dieser Stelle sogleich darauf hingewiesen, dass die Beispiele den Schutzbereich der vorliegenden Erfindung nicht beschränken sollen, sondern lediglich der Erläuterung dienen. Insbesondere sind die in der Beschreibung einschließlich der Beispiele angegebenen Merkmale zur Weiterbildung miteinander kombinierbar.
Die folgenden Substanzen beziehungsweise Zusätze wurden in den beispielhaften Umformschmiermittelzusammensetzungen verwendet:

### Polyethylenglykol

Hier wurde ein Polyethylenglykol-Monooleat (im Folgenden"PEG-MO" genannt) mit einem mittleren Molekulargewicht von etwa 400 eingesetzt, erhältlich unter der Bezeichnung Ligalube PEG 400 MO, bezogen von der Firma Peter Greven GmbH & Co. KG, Bad Münstereifel, Deutschland, als Stellöl eingesetzt.

### EP-Additiv

Als EP-Additiv wurde ein Di-2-Ethylhexyl-Phosphorsäureester, erhältlich unter der Produktbezeichnung Hordaphos MDAH, Clariant GmbH, Frankfurt/Main, Deutschland,, im Folgenden Hordaphos genannt, oder ein ethoxylierter Fettalkohol-Phosphorsäureester, erhältlich unter der Bezeichnung Lubrophos LB 400 E, von der Firma Rhodia, bezogen von der Firma C. H. Erbslöh KG, Krefeld, Deutschland, im Folgenden "Lubrophos" genannt, eingesetzt.

### Fettsäure oder Fettsäureester

Als Reibwertverminderer wurde Leinölfettsäure, bezogen von der Firma Carroux Handelsgesellschaft mbH, Geesthacht, Deutschland, eingesetzt, im Folgenden "LÖFS" genannt. Als Stellöl wurde Methyloleat, bezogen von der Firma F.B. Silbermann GmbH & Co., Gablingen, Deutschland, eingesetzt, im Folgenden "MO" genannt. Als EP-Additiv wurde geschwefeltes Olein, erhältlich unter der Bezeichnung "Becrosan GO 10" von der Firma Lubrizol France, Rouen, Frankreich, das etwa 9 Gew.-% Schwefel enthält (im Folgenden "Becrosan" geannt), oder ein geschwefelter Fettsäuremethylester, erhältlich unter der Bezeichnung "Additin RC 2818" von der Firma RheinChemie Rheinau GmbH, Mannheim, Deutschland, eingesetzt, welcher etwa 18 Gew.-%, bezogen auf die Gesamtmenge des Fettsäureethylesters, Schwefel enthält und einen Anteil von mindestens einfach ungesättigter Fettsäure an der Gesamtfettsäure von etwa 90 Gew.-% aufweist (im Folgenden "Additin" genannt).

### Pufferungsmittel

Als Pufferungsmittel wurde entweder ein ethoxyliertes Sojafettamin, erhältlich unter Bezeichnung "Berol 302" von der Firma Akzo Nobel Surface Chemistry AB, Stenungsund, Schweden, und bezogen von der Firma Julius Hoesch GmbH & Co. KG, Düren, Deutschland, im Folgenden "Berol" genannt, ein ethoxyliertes Oleinamin, erhältlich unter der Bezeichnung "Genamin O 20" der Firma Clariant GmbH, Frankfurt/Main, Deutschland, im Folgenden "Genamin" genannt, oder aber ein ethoxyliertes Oleylamin, erhältlich unter der Bezeichnung Ethomeen OV/17 von der Firma Akzo Nobel Surface Chemistry AB, Stenungsund, Schweden, und bezogen von der Firma Julius Hoesch GmbH & Co. KG, Düren, Deutschland, im Folgenden "Ethomeen" genannt, eingesetzt.

### Benetzungsmittel

Als Benetzungsmittel wurde ein Triethanolaminsalz der Dodecylbenzolsulfonsäure, erhältlich unter der Bezeichnung "Marlopon AT 50", bezogen von der Firma Brenntag AG, Mülheim/Ruhr, Deutschland, im Folgenden "Marlopon" genannt, oder eine Dodecylbenzolsulfonsäure mit der Bezeichnung Lumosäure A, bezogen von Julius Hoesch GmbH & Co. KG, Düren, Deutschland, von Zschimmerer & Schwarz, im Folgenden "Lumosäure" genannt, eingesetzt.

### Aminphosphat

Als Aminphosphat wurde primäres Triethanolaminphosphat (im Folgenden TEAP genannt) eingesetzt, welches unmittelbar vor Herstellung der Zusammensetzung hergestellt wurde aus fünf Teilen Triethanolamin, einem Teil Wasser und vier Teilen 80 %-iger wässriger Phosphorsäure durch Mischungen in einem Edelstahlbehälter und Kaltrühren derselben, auch primäre Alkali- oder Erdalkaliphosphate, in situ hergestellt aus Phosphorsäure und dem entsprechenden Alkali- oder Erdalkaliderivat.

### Reaktionsbeschleuniger

Als Reaktionsbeschleuniger wurde entweder 3,5-Dinitrobenzeosäure der Firma Sigma-Aldrich Chemie GmbH, Steinheim, Deutschland, im Folgenden "DNB" genannt, oder aber ein Triethanolaminsalz derselben, hergestellt durch Mischung von Triethanolamin und 3,5-Dinitrobenzoesäure unter Rührung zur Klarheit, im Folgenden "TEM DNB" genannt, eingesetzt.

### Alkylester als Stellöl

Des Weiteren wurde als Stellöl ein Trimethylolpropanester mit der Bezeichnung "Priolube 3999" der Firma Unichema, bezogen von der Croda GmbH, Nettetal, Deutschland, im Folgenden "Priolube" genannt, eingesetzt.

Im Übrigen wurde, soweit notwendig, Wasser in Form von destilliertem Wasser, beziehungsweise Phosphorsäure eingesetzt. Beispielhafte erfindungsgemäße Zusammensetzungen sind der nachfolgenden Tabelle 1 zu entnehmen.

**Tabelle 1**

| **[Gew.-%]** | **A** | **B** | **C** | **D** | **E** | **F** | **G** | **H** |
|---|---|---|---|---|---|---|---|---|
| Stellöl auf Basis Fettsäureester oder Alkylester | 25 (MO) | 25 (MO) | 25 (MO) | 25 (MO) | 24,0 (MO) | 25,5 (Priolube) | 35,5 (MO) | 5,8 (MO) |
| EP-Additv, nicht auf Basis Fettsäure und/oder Fettsäureester | 25,0 (Hordahpos) | 25,0 (Hordaphos) | 25,0 (Hordaphos) | 25,0 (Hordaphos) | 25,0 (Hardophos) | 25,0 (Hordaphos) | 25,0 (Hordaphos) | 25 (Lubrophos) |
| Pufferungsmittel | 10,0 (Berol) | 10,0 (Berol) | 10,0 (Berol) | 10,0 (Berol) | 10,0 (Berol) | 10,0 (Berol) | 10,0 (Berol) | 13 (Genamin) |
| EP-Additiv (geschwefelte Fettsäure beziehungsweise Fettsäureester) | 25 (Becrosan) | 25 (Becrosan) | 25 (Becrosan) | 25 (Becrosan) | 25 (Becrosan) | 25 (Becrosan) | 15,0 (Additin) | 10 (Additin) |
| Benetzungsmittel | 4,5 (Marlopon) | 4,5 (Marlopon) | 4,5 (Marlopon) | 4,5 (Marlopon) | 4,5 (Marlopon) | 4,5 (Marlopon) | 4,5 (Marlopon) | 8 (Marlopon) |
| Phosphorsäure oder Phosphorsäurederivat | 8 (NaH₂P0₄) | 8 (CaHP0₄) | 8 (SrHP0₄) | 8 (TEAP) | 8 (TEAP) | 8 (TEAP) | 8 (TEAP) | 8 (TEAP) |
| Stellöl auf Basis PEG-MO | | | | | | | | 20,0 |
| Reaktionsbeschleuniger | | | | | 1,5 (TEM DNB) | | | 0,2 (DNB) |
| Leinölfettsäure | | | | | | | | 10 (LÖFS) |
| Wasser | 2,0 | 2,0 | 2,0 | 2,0 | 2,0 | 2,0 | 2,0 | |

Die vorstehend in der Tabelle 1 angeführten Mischungen A bis H wurden wie vorstehend beschrieben hergestellt, wobei diese nachfolgend der Mischung und vor Abfüllung mittels einer Kolloidmühle kreuzverzahnt und über einen Filter mit einer Spaltweite von 30 µm abgefüllt wurden.

Als Vergleichs-Umformschmiermittel zu den erfindungsgemäßen Schmiermitteln wurde das Schmiermittel IRMCO Fluid 980 680, erhältlich über die Firma Ibi oil free division GmbH, Dirmstein, Deutschland, eingesetzt.

Zunächst wurden mit der Mischung F und dem Vergleichs-Umformschmiermittel Napf-Rückwärts-Fließpressversuche durchgeführt an zylindrischen Rohteilen mit einem Durchmesser von 19,95 mm und einer Höhe von 25 mm aus einem Einsatzstahl C15 (mit der deutschen Werkstoffnorm 1.0401) durchgeführt. Als Umformmaschine wurde eine solche der May-Pressenbau GmbH mit der Typbezeichnung MKN2-600/14F eingesetzt. Die Probenkörper wurden in die Mischung F beziehungsweise das Vergleich-Umformschmiermittel getaucht, abgetropft, und dann in die Presse eingelegt. Kraft-Weg-Diagramme wurden aufgenommen, und die Probenkörper anschließend untersucht. Insgesamt wurden jeweils bis zu acht Probenkörper einer Umformung unterzogen.

Die Kraft-Weg-Diagramme von Probenkörpern, behandelt mit Mischung F, zeigten, dass eine Stempelkraft von im Mittel etwa 350 kN aufgewendet werden musste, wohingegen bei dem Vergleich-Umformungsschmiermittel Kräfte von im Mittel etwa 375 kN aufgewendet werden mussten. Zudem zeigten die mit dem Vergleich-Umformschmiermittel behandelten Probenkörper nachfolgend der Umformung Riefen, und waren daher optisch nicht einwandfrei.

Darüber hinaus wurden mit den Mischungen G und HI Monoblockwellen mit gestufter Verzahnung aus einem zylindrischen Probenkörper aus 25CrMo4 mit einer Gesamtlänge von 42,5 cm und einem Durchmesser von maximal 29,64 mm hergestellt. Dabei wurde zusätzlich nach Beschichtung der Probenkörper mit den Zusammensetzungen G und H diese noch mit einem Hämmeröl mit der Bezeichnung "Ilocut460" der Firma BP Europe SE, Mönchengladbach, Deutschland behandelt. Wiederum wurden Kraft-Weg-Diagramme, hier diesmal der Ziehkraft, aufgenommen, wobei die Umformkraft nahezu konstant bei 180 kN bei Mischung H und bei 175 kN bei Mischung H lag. Darüber hinaus wurde ein Double-Cup-Extrusion-Test (DCET) mit den Mischungen F und E durchgeführt (siehe zum DCET Geiger, R.: Der Stofffluss beim kombinierten Napf-Fließpressen. in: Lange, K. (Herausgeber): Berichte aus dem Institut für Umformtechnik der Universität Stuttgart, Bericht Nr. 36, Essen: Verlag W. Girardet, 1976). Die Probenkörper waren aus Einsatzstahl 16MnCrS5 (mit der deutschen Werkstoffnummer 1.7131) gefertigt als zylindrische Rohrteile mit einem Durchmesser von 19,9 mm und einer Höhe von 24 mm. Diese wurden in ein Umformwerkzeug gelegt, dass den Abmessungen der genannten Probenkörper anpassbar war, wobei der obere und untere Stempel identisch ausgeführt waren und Stempeldurchmesser von 16 mm aufwiesen. Der Durchmesser einer kontrollier- und temperierbaren Matrize im Umformwerkzeug betrug 20 mm. Als Umformvorrichtung wurde eine Umformmaschine der May-Pressenbau GmbH mit der Bezeichnung MKN 2-600/14F, eine Doppelständer-Kniehebelpresse, eingesetzt. Die Probenkörper wurden mit der Mischung G und H in einem Tauchbad beschichtet, anschließend abtropfen gelassen, und dann in das Umformwerkzeug eingelegt. Die DCET-Versuche ergaben eine Reduktion des Reibwertes bei der Mischung I gegenüber Mischung G um mehr als 20 %, im Mittel konnte die anzuwendende Kraft nach Aufnahme von Kraft-Weg-Diagrammen um etwa 5 kN bis 7 kN bei der Mischung H gegenüber der Mischung F gesenkt werden. Auch waren die Napftiefenverhältnisse bei der Mischung H stets unter 2 liegend, bezogen auf insgesamt sieben untersuchte Probenkörper, wohingegen bei der Mischung G dies nur bei zwei Probenkörpern der Fall war.

Mittels der erfindungsgemäßen Zusammensetzung und den erfindungsgemäßen Verfahren ist es somit möglich, vorteilhafterweise insbesondere metallische Teile unter Reduktion der anzuwendenden Kräfte und der Reibwerte, gerade auch bei komplizierten Umformungen, umzuformen, wodurch der Anwendungsbereich der erfindungsgemäßen Zusammensetzungen erheblich im Vergleich zu denjenigen des Standes der Technik erweitert ist.

## Patentansprüche

1. Umformschmiermittelzusammensetzung umfassend
- mindestens ein EP-Additiv, ausgewählt aus einer Gruppe bestehend aus Phosphorsäureestern, in einer Menge in einem Bereich von 15 Gew.-% bis 30 Gew.-%;
- mindestens eine/n mindestens einfach ungesättigte/n Fettsäure oder Fettsäureester in einer Menge in einem Bereich von 8 Gew.-% bis 55 Gew.-%;
- mindestens ein aminhaltiges Pufferungsmittel in einer Menge in einem Bereich von 7 Gew.-% bis 20 Gew.-%;
- mindestens ein Benetzungsmittel, ausgewählt aus einer Gruppe bestehend aus Alkylbenzolsulfonsäuren oder deren Salze, in einer Menge in einem Bereich von 2 Gew.-% bis 12 Gew.-%; und
- anorganische Phosphate und/oder Aminphosphate in einer Menge in einem Bereich von 5 Gew.-% bis 15 Gew.-%;
wobei die Gew.-%-Bereiche jeweils bezogen sind auf die Gesamtmenge der Umformschmiermittelzusammensetzung.

2. Zusammensetzung gemäß Anspruch 1, weiterhin umfassend mindestens ein Stellöl in einer Menge in einem Bereich von 12 Gew.-% bis 30 Gew.-%, bezogen auf die Gesamtmenge der Zusammensetzung.

3. Zusammensetzung gemäß Anspruch 2, **dadurch gekennzeichnet, dass** das Stellöl ausgewählt ist aus einer Gruppe bestehend aus mindestens einem Polyethylenglykol.

4. Zusammensetzung gemäß einem der vorhergehenden Ansprüche, weiterhin umfassend mindestens einen Reaktionsbeschleuniger, ausgewählt aus einer Gruppe bestehend aus Benzoesäure oder deren Salze, in einer Menge von 0,05 Gew.-% bis 2,5 Gew.-%, bezogen auf die Gesamtmenge der Zusammensetzung.

5. Zusammensetzung gemäß einem der vorhergehenden Ansprüche, umfassend mindestens eine freie, mindestens einfach ungesättigte Fettsäure und/oder mindestens einen mindestens einfach ungesättigten Fettsäureester, wobei die Fettsäure und/oder der Fettsäureester geschwefelt ist mit einem Schwefelgehalt in einer Menge von 5 Gew.-% bis 30 Gew.-%, bezogen auf die Gesamtmenge der Fettsäure und/oder des Fettsäureesters.

6. Zusammensetzung gemäß einem der Ansprüche 1 bis 5, umfassend
- mindestens ein EP-Additiv auf Basis eines Phosphorsäureesters in einer Menge in einem Bereich von 20 Gew.-% bis 28 Gew.-%;
- mindestens eine/n zumindest teilweise geschwefelte/n Fettsäure oder Fettsäureester in einer Menge in einem Bereich von 8 Gew.-% bis 15 Gew.-%;
- mindestens ein ethoxyliertes Fettamin als Pufferungsmittel in einer Menge in einem Bereich von 7 Gew.-% bis 15 Gew.-%;
- mindestens ein Salz einer Alkylbenzolsulfonsäure als Benetzungsmittel in einer Menge in einem Bereich von 6 Gew.-% bis 10 Gew.-%;
- als Stellöl mindestens ein Polyethylenglykol in einer Menge in einem Bereich von 15 Gew.-% bis 25 Gew.-% mit einem mittleren Molekulargewicht in einem Bereich von 100 bis 2000; sowie
- mindestens ein primäres Aminphosphat in einer Menge in einem Bereich von 6 Gew.-% bis 10 Gew.-%;
- mindestens einen mindestens einfach ungesättigten Fettsäureester in einer Menge in einem Bereich von 3 Gew.-% bis 8 Gew.-%;
- mindestens eine mindestens einfach ungesättigte Fettsäure mit 16 bis 22 Kohlenstoffatomen in einer Menge in einem Bereich von 8 Gew.-% bis 15 Gew.-%;
- mindestens einen Reaktionsbeschleuniger, ausgewählt aus einer Gruppe bestehend aus Benzoesäure und deren Salze, in einer Menge von 0,1 Gew.-% bis 0,3 Gew.-%;
wobei die Gewichtsprozente jeweils bezogen sind auf die Gesamtmenge der Zusammensetzung.

7. Verfahren zur Herstellung von Zusammensetzungen gemäß einem der Ansprüche 1 bis 6, **dadurch gekennzeichnet, dass** eine Mischung aus EP-Additiv, Pufferungsmittel und Benetzungsmittel vorgelegt wird, anorganische Phosphate und/oder Aminphosphate zugemischt und nachfolgend mindestens ein/e mindestens einfach ungesättigte/r Fettsäure oder Fettsäureester zugegeben wird.

8. Verfahren gemäß Anspruch 7, **dadurch gekennzeichnet, dass** vor Zumischung der anorganischen Phosphate und/oder Aminphosphate ein Reaktionsbeschleuniger zugegeben wird.

9. Verfahren gemäß einem der Ansprüche 7 oder 8, **dadurch gekennzeichnet, dass** nach Zumischung der anorganischen Phosphate und/oder Aminphosphate mindestens ein Stellöl zugegeben wird.

10. Verfahren zur Beschichtung von umzuformenden Teilen mit einer Zusammensetzung gemäß einem der Ansprüche 1 bis 6, **dadurch gekennzeichnet, dass** durch ein geeignetes Verfahren die Zusammensetzung auf die umzuformenden Teile aufgebracht wird.

11. Verfahren zur Herstellung von umgeformten Teilen, **dadurch gekennzeichnet, dass** eine Zusammensetzung gemäß einem der Ansprüche 1 bis 6 vor Umformung auf das umzuformende Teil aufgebracht und dieses anschließend umgeformt wird.

## Claims

1. Reforming lubricant composition comprising
- at least one EP additive, selected from a group consisting of phosphoric acid esters, in an amount ranging from 15 wt.% to 30 wt.%;
- at least one at least monounsaturated fatty acid or fatty acid ester in an amount ranging from 8 wt.% to 55 wt.%;
- at least one amine containing buffering agent in an amount ranging from 7 wt.% to 20 wt.%;
- at least one wetting agent, selected from a group consisting of alkylbenzenesulfonic acids or salts thereof, in an amount ranging from 2 wt.% to 12 wt.%; and
- inorganic phosphates and/or amino phosphates in an amount ranging from 5 wt.% to 15 wt.%;
wherein the wt.%-ranges are each based on the total amount of the reforming lubricant composition.

2. Composition according to claim 1, further comprising at least one flux oil in an amount ranging from 12 wt.% to 30 wt.%, based on the total amount of the composition.

3. Composition according to claim 2, **characterized in that** the flux oil is selected from a group consisting of at least one polyethylene glycol.

4. Composition according to one of the preceding claims, further comprising at least one reaction accelerator, selected from a group consisting of benzoic acid or salts thereof, in an amount of 0.05 wt.% to 2.5 wt.%, based on the total amount of the composition.

5. Composition according to one of the preceding claims, comprising at least one free, at least monounsaturated fatty acid and/or at least one monounsaturated fatty acid ester, wherein the fatty acid and/or the fatty acid ester are sulphurised with a sulphur content in an amount of 5 wt.% to 30 wt.%, based on the total amount of the fatty acid and/or the fatty acid ester.

6. Composition according to one of the claims 1 to 5, comprising
- at least one EP additive on the basis of a phosphoric acid ester in an amount ranging from 20 wt.% to 28 wt.%;
- at least one at least partly sulphurised fatty acid or fatty acid ester in an amount ranging from 8 wt.% to 15 wt.%;
- at least one ethoxylated fatty amine as buffering agent in an amount ranging from 7 wt.% to 15 wt.%;
- at least one salt of an alkyl benzene sulfonic acid as wetting agent in an amount ranging from 6 wt.% to 10 wt.%;
- as flux oil at least one polyethylene glycol in an amount ranging from 15 wt.% to 25 wt.% having an average molecular weight ranging from 100 to 2000; as well as
- at least one primary amine phosphate in an amount ranging from 6 wt.% to 10 wt.%;
- at least one at least monounsaturated fatty acid ester in an amount ranging from 3 wt.% to 8 wt.%;
- at least one at least monounsaturated fatty acid having 16 to 22 carbon atoms in an amount ranging from 8 wt.% to 15 wt.%;
- at least one reaction accelerator, selected from a group consisting of benzoic acid and salts thereof, in an amount of 0.1 wt.% to 0.3 wt.%;
wherein the weight percentages are each based on the total amount of the composition.

7. Method for producing compositions according to one of the claims 1 to 6, **characterized in that** a mixture of EP additive, buffering agent and wetting agent is provided, inorganic phosphates and/or amino phosphates are admixed and subsequently, at least one at least monounsaturated fatty acid or fatty acid ester is added.

8. Method according to claim 7, **characterized in that** bevor admixing the inorganic phosphates and/or amino phosphates, a reaction accelerator is added.

9. Method according to one of the claims 7 or 8, **characterized in that** after admixing the inorganic phosphates and/or amino phosphates, at least one positioning oil is added.

10. Method for coating parts which are to be reformed, with a composition according to one of the claims 1 to 6, **characterized in that** the composition is applied to the parts which are to be reformed, by means of a suitable method.

11. Method for producing reformed parts, **characterized in that** a composition according to one of the claims 1 to 6 is applied to the part which is to be reformed, before it is reformed, and subsequently, said part is reformed.

## Revendications

1. Composition d'agent lubrifiant de formage, comprenant
- au moins un additif EP, choisi dans un groupe composé d'esters de l'acide phosphorique, en une quantité comprise dans une plage de 15 % en poids à 30 % en poids,
- au moins un acide gras ou un ester d'acide gras au moins une fois insaturé, en une quantité comprise dans une plage de 8 % en poids à 55 % en poids,
- au moins un agent tampon aminé, en une quantité comprise dans une plage de 7 % en poids à 20 % en poids,
- au moins un agent mouillant, choisi dans le groupe composé des acides alkylbenzolsulfoniques ou de leurs sels, en une quantité comprise dans une plage de 2 % en poids à 12 % en poids,
- des phosphates inorganiques et/ou des phosphates d'amine, en une quantité comprise dans une plage de 5 % en poids à 15 % en poids,
dans laquelle les plages de pourcentage en poids sont chaque fois rapportées à la quantité totale de la composition d'agent lubrifiant de formage.

2. Composition selon la revendication 1, comprenant en outre au moins une huile de fluxage en une quantité comprise dans une plage de 12 % en poids à 30 % en poids, rapportée à la quantité totale de la composition.

3. Composition selon la revendication 2, **caractérisée en ce que** l'huile de fluxage est choisie dans un groupe composé d'au moins un polyéthylène glycol.

4. Composition selon l'une quelconque des revendications précédentes, comprenant en outre au moins un accélérateur de réaction, choisi dans un groupe composé de l'acide benzoïque ou de ses sels, en une quantité de 0,05 % en poids à 2,5 % en poids, rapportée à la quantité totale de la composition.

5. Composition selon l'une quelconque des revendications précédentes, comprenant en outre au moins un acide gras libre, au moins une fois insaturé et/ou au moins un ester d'acide gras au moins une fois insaturé, dans laquelle l'acide gras et/ou l'ester d'acide gras est sulfuré avec une teneur en soufre en une quantité de 5 % en poids à 30 % en poids, rapportée à la quantité totale de l'acide gras et/ou de l'ester d'acide gras.

6. Composition selon l'une quelconque des revendications 1 à 5, comprenant
- au moins un additif EP à base d'un ester de l'acide phosphorique, en une quantité comprise dans une plage de 20 % en poids à 28 % en poids;
- au moins un acide gras et/ou un ester d'acide gras au moins partiellement sulfuré, en une quantité comprise dans une plage de 8 % en poids à 15 % en poids;
- au moins une amine grasse éthoxylée comme agent tampon, en une quantité comprise dans une plage de 7 % en poids à 15 % en poids;
- au moins un sel d'un acide alkylbenzolsulfonique comme agent mouillant, en une quantité comprise dans une plage de 6 % en poids à 10 % en poids;
- comme huile de fluxage au moins un polyéthylène glycol, en une quantité comprise dans une plage de 15 % en poids à 25 % en poids avec un poids moléculaire moyen compris dans une plage de 100 à 2000; ainsi que
- au moins un phosphate d'amine primaire, en une quantité comprise dans une plage de 6 % en poids à 10 % en poids;
- au moins un ester d'acide gras au moins une fois insaturé, en une quantité comprise dans une plage de 3 % en poids à 8 % en poids;
- au moins un acide gras avec 16 à 22 atomes de carbone, au moins une fois insaturé, en une quantité comprise dans une plage de 8 % en poids à 15 % en poids;
- au moins un accélérateur de réaction, choisi dans un groupe composé de l'acide benzoïque et de ses sels, en une quantité de 0,1 % en poids à 0,3 % en poids;
dans laquelle les pourcentages en poids sont chaque fois rapportés à la quantité totale de la composition.

7. Procédé de fabrication de compositions selon l'une quelconque des revendications 1 à 6, **caractérisé en ce que** l'on prépare un mélange d'additif EP, d'agent tampon et d'agent mouillant, on y ajoute des phosphates inorganiques et/ou des phosphates d'amine, puis on ajoute au moins un acide gras et/ou un ester d'acide gras au moins une fois insaturé.

8. Procédé selon la revendication 7, **caractérisé en ce que** l'on ajoute un accélérateur de réaction avant l'addition des phosphates inorganiques et/ou des phosphates d'amine.

9. Procédé selon une des revendications 7 ou 8, **caractérisé en ce que** l'on ajoute au moins une huile de fluxage après l'addition des phosphates inorganiques et/ou des phosphates d'amine.

10. Procédé de revêtement de pièces à former avec une composition selon l'une quelconque des revendications 1 à 6, **caractérisé en ce que** l'on dépose la composition sur les pièces à former au moyen d'un procédé approprié.

11. Procédé de fabrication de pièces formées, **caractérisé en ce que** l'on dépose une composition selon l'une quelconque des revendications 1 à 6 avant le formage sur la pièce à former et on forme ensuite cette dernière.
